# EUROPÄISCHE PATENTSCHRIFT

(11) **EP 0 110 007 B1**
(45) Veröffentlichungstag und Bekanntmachung des Hinweises auf die Patenterteilung: **27.04.1988**
(21) Anmeldenummer: 83106984.4
(22) Anmeldetag: 16.07.1983
(51) Int. Cl.: D06P 1/46

(54) **Verwendung von Milchprotein als Textilhilfsmittel**
Use of milk proteins as textile auxiliaries
Utilisation de protéines du lait comme produits auxiliaires textiles

(30) Priorität: 30.07.1982 DE 3228479
(43) Veröffentlichungstag der Anmeldung: 13.06.1984
(62) Teilanmeldung aus: 87105029.0
(73) Patentinhaber: Pötschke, Dénes, D-7312 Kirchheim/Teck (DE)
(72) Erfinder: Pötschke, Dénes, D-7312 Kirchheim/Teck (DE)
(74) Vertreter: Patentanwälte Ruff, Beier, Schöndorf und Mütschele

(56) Entgegenhaltungen:
- EP-A- 0 071 413
- BE-A- 627 260
- CH-B- 428 660
- CH-B- 531 091
- DE-A- 2 748 800
- DE-C- 516 983
- FR-A- 2 264 085
- FR-A- 2 303 074
- GB-A- 1 004 442
- GB-A- 1 328 107
- US-A- 4 079 020

## Beschreibung

Die Erfindung betrifft die Verwendung von Milchprotein als Textilhilfsmittel. Gemäß der Erfindung wird Milchprotein als Textilhilfsmittel oder als Zusatz hierzu, so z. B. zum Waschen bzw. Reinigen von Textilwaren vor dem Färben, während des Färbens und nach dem Färben verwendet. Besonders wertvoll ist das Milchprotein in seiner Verwendung beim Egalisieren von fleckig gefärbter Ware. Es hat sich nämlich gezeigt, daß Flecken und andere Verfärbungen in einem Waschvorgang mit Hilfe des erfindungsgemäßen Reinigungsmittels selbst noch dort in schonender Weise entfernt werden können, wo alle handelsüblichen Chemikalien wie z. B. Reduktionsmittel vom Typ Hydrosulfit mit Natronlauge, versagen.

Milchproteine sind in der Druckerei und Färberei schon mehrfach eingesetzt worden, jedoch zu einem anderen Zweck. Bei einem aus der DE-C-516 983 bekannten Verfahren wird Casein als Schutzmantel zum Umhüllen der Fasern von Wollgarn verwendet, um ein Einfärben der Fasern beim anschließenden Färben mit Klotz-Anilinschwarz zu vermeiden, d. h. diese Stellen weiß zu halten. Dort dient das Casein also zum Maskieren der Faser zum Schutze der Faser vor einem Einfärben. Das Casein liegt während des Färbevorganges als unlöslicher Überzug um die Faser.

Bei anderen aus der CH-B-531 091 und der CH-B-428 660 bekannten Verfahren wird Casein als Verdickungsmittel für Druckpasten verwendet.

Im Verfahren nach der GB-A-1 328 107 wird Ammonium-Caseinat als Schutzkolloid beim Färben von Polyesterfasern verwendet, wobei das Casein die Aufgabe hat, Färbereihilfsmittel zu stabilisieren. Das Schutzkolloid wird zum Färben durch Temperaturerhöhung zerstört, um das Färbereihilfsmittel freizugeben.

Milchprotein ist abbaubar, so daß es keine Umweltprobleme mit sich bringt. Milcheiweiß ist ein bei der Milchverwertung in großen Mengen anfallendes Nebenprodukt, für das durch die Erfindung gleichzeitig eine Verwendung geschaffen wird.

Als Milchprotein kommen für die erfindungsgemäße Verwendung Proteingemische in Frage, die Albumine und Globuline enthalten können. Bevorzugt sind Casein bzw. Caseinate. Milchprotein, insbesondere Casein, ist im Handel in der Regel als Pulver, das in Wasser schwer löslich ist. Durch Erhöhen des pH-Wertes kann Casein jedoch in bekannter Weise löslich gemacht werden. Hierbei ist ein Löslichmachen unter Verwendung von Ammoniumhydroxid bevorzugt. Es können jedoch auch andere lösliche Caseinate verwendet werden.

Das Milchprotein kann in gelöster Form verwendet werden, was dann bevorzugt ist, wenn weitere Bestandteile ohnehin üblicherweise in flüssiger Form eingesetzt werden, wie dies bei Textilhilfsmitteln besonders der Fall ist. Bei Verwendung in flüssiger Form wird zweckmäßigerweise noch ein Konservierungsmittel mit verwendet, um eine bakterielle Zersetzung des Milchproteins zu vermeiden.

Das erfindungsgemäße Behandlungsmittel ist vorzugsweise frei von Polyphosphaten. Weitere Merkmale und Vorteile der Erfindung ergeben sich aus den nachfolgenden Beispielen in Verbindung mit den Unteransprüchen.

### Beispiel 1

Mit reaktiven und substantiven Farbstoffen fleckig-unegal gefärbte Cellulose-Maschenwaren sind mit allen bisher bekannten Egalisier- und Abzieh-(Farbstoffentfernungs)-Textilhilfsmitteln und -chemikalien nicht mehr fleckenfrei und farbegal zu verbessern. Mit einem caseinhaltigen Egalisiermittel der folgenden Zusammensetzung werden diese Fehlfärbungen farbfleckenfrei/farbegal in einem Abkochprozeß repariert:

50 Gewichtsteile Casein (100 % Pulver)
25 Gewichtsteile Harnstoff
10 Gewichtsteile Natriumcarbonat
10 Gewichtsteile Alkylpolyglykoläther
mit 10-facher Menge kochendem Wasser unter Rühren auflösen und
5 Gewichtsteile Isotridecylalkohol plus 8 Mol Äthylenoxyd nachsetzen.

Flottenverhältnis: 1 : 15 bis 1 : 20 kg Ware pro

Liter Flotte

Einsatzmenge: 10 g/I obiger Lösung

Temperatur: bei 40° C eingehen und auf 98° C aufheizen

Verweilzeit: 90 Min. bei 98° C zirkulieren lassen Anschließend: ablassen und zweimal kalt spülen

Ergebnis: Die Ware ist ca. 10 % oder gar nicht aufgehellt (Farbton bleibt). Die Verfärbungen sind verschwunden und die Ware ist absolut farbegal, die Ware ist nicht fasergeschädigt und zeigt einen auffällig weichen Griff.

Die nachfolgenden Beispiele 2 bis 6 zeigen die Anwendung von Milchproteinen in Form von flüssigen Zubereitungen von aufgeschlossenem Milcheiweiß, die Konservierungsmittel enthalten. Diese flüssigen Zubereitungen werden vorzugsweise in Kombination mit Tensiden bzw. Tensidmischungen verwendet. Dabei kann bei der Verwendung als Färbereihilfsmittel die Lösung des Milchproteins als Egalisator und die Lösung der Tenside als Korrektor bezeichnet werden.

Die Eiweißlösung bzw. der Egalisator hat vorzugsweise folgende Zusammensetzung (Gewichtsteile pro Volumenteile) :
10 - 16 Casein oder Caseinate als Pulver,
0,8 -1,2 Teile Ammoniumhydroxyd (25 %),
0,8 - -1,2 Teile Konservierungsmittel, aufgefüllt auf 100 Volumenteile Wasser.

Die Tensidmischungen bzw. der Korrektor kann folgende Zusammensetzung haben (Gewichtsteile pro Volumenteile):
5 - 15 Teile Alkylpolyglycoläther,
5 - 10 Diäthylenglycolmonobutyläther (oder ähnliche Glycole) als Lösungsvermittler,
5 - 10 Teile Metoxypropanolaminsalze als Reinigungsverstärker,
5 - 15 Teile Tridecylalkohole mit 5 bis 8 Äthylenoxid,
1 - 3 Teile Natriumcumolsulfonat (Pulver),
1 - 8 Teile Industriealkohole , z. B. Isopropanol , aufgefüllt auf 100 Volumenteile Wasser.

Der Egalisator kann in der Textilindustrie für sich alleine eingesetzt werden, z. B. als Egalisiermittel. In Anwendungsbereichen, bei denen es auf eine verstärkte Reinigung ankommt, wird der Egalisator (Milchprotein) jedoch vorzugsweise in Kombination mit dem Korrektor (Tensidgemisch) eingesetzt. Hierbei kann das Verhältnis von Egalisator zu Korrektor im Verhältnis von 1 : 2 bis 2 : 1 liegen, wobei es vorzugsweise 1 : 1 beträgt. Der Egalisator enthält vorzugsweise 5 bis 20 Gewichtsprozent lösliches Milcheiweiß (Caseinate) und eine ausreichende Menge an Konservierungsmittel. Der Korrektor enthält in der Regel 20 bis 60 Gewichtsprozent Netzmittel und wasserlösliche organische Lösungsmittel. Egalisator und Korrektor werden vorzugsweise in Form einer gemeinsamen flüssigen Mischung zubereitet und eingesetzt. Darin können, bezogen auf den Feststoffgehalt, etwa 10 bis 30 Gewichtsprozent Casein bzw. Caseinat und ca. 90 bis 70 Gewichtsprozent Tensidgemisch enthalten sein. Je nach Verwendungszweck wird diese flüssige Mischung dann um ein Vielfaches verdünnt. Der Korrektor dient vorwiegend für farbfleckigverschmutzte Reaktiv- und DirektFärbungen bei Cellulosewaren mit Nachnuancierungsmöglichkeit im Abkochbad sowie zum Aufhellen von zu dunklen Reaktiv-Direktfärbungen auf Celllulose.

### Beispiel 2

### Färberei-Hilfsmittel

Hier wird das Milchprotein als Egalisator zur Baumwollfärbung, insbesondere von Baumwollmaschenware mittels substantiven und reaktiven Farbstoffen nach dem Ausziehverfahren eingesetzt. Der Zusatz des Egalisators zur Färbeflotte erfolgt prophylaktisch, um Farbunegalität zu verhindern.

### Einsatzmengen:

0,5 - 2,0 g flüssiger Egalisator pro Liter Flotte (0,05 bis 0,35 g Casein pro Liter Flotte) (Flottenverhältnis 1 : 20 bis 1 : 40 kg Ware pro Liter Flotte)

### Beispiel 3

### Farb-Schmutz-Fleckentferner

Egalisator und Korrektor, der vorzugsweise ein Gemisch aus nichtionogenen Emulgatoren, Waschmitteln und Reinigungsverstärkern besteht, entfernen in Kombination miteinander Farbflecke und Schmutzflecke aus sonst nicht zu reinigenden Baumwollfärbungen, wenn diese mit substantiven und reaktiven Farbstoffen gefärbt wurden. Dabei bleibt die Färbung einwandfrei egal. Der Farbton wird maximal 10 % heller.

Einsatzmengen:
3 - 15 g Egalisator pro Liter Flotte (0,3 bis 2,5 g Casein pro Liter Flotte)
3 - 15 g Korrektor pro Liter Flotte

Die genauen Einsatzmengen variieren in Abhängigkeit von der Intensität der Flecken.

Anwendungsbedingungen: Kochtemperatur. Dauer 90 Minuten. Flottenverhältnis 1 : 10 bis 1 : 20.

### Beispiel 4

### Farbaufheller

Wenn durch irgendwelche Fehler (personell oder maschinentechnisch verursacht) zu dunkle Färbungen mittels substantiven oder reaktiven Farbstoffen bei Baumwollfärbungen entstehen, können diese Fehl-Färbungen durch Milchproteine (Egalisator) in Kombination mit nicht-ionogenen Tensiden (Korrektor) aufgehellt werden. Dabei tritt keine Veränderung der Farbechtheiten ein. Es finden keine Faserschädigungen statt, wie dies bei Bleichmitteln der Fall ist. Die Einsatzmengen sind in der Regel größer als bei Schmutz- und Fleckentfernung. Sie betragen:
10- 25 g Egalisator pro Liter Flotte (1 bis 4 g Casein pro Liter Flotte)
10 - 25 g Korrektor pro Liter Flotte.
Flottenverhältnis 1 : 20 bis 1 : 30
Einsatzbedingungen:
60 Minuten bei Kochtemperatur

### Beispiel 5

### Farbnuancierung mittels Milchprotein und Tensidgemisch im heißen Färbebad.

Wenn die Farbstoff-Schmutzfleckentfernung (nach Beispiel 3) oder die Farbstoffaufhellung (nach Beispiel 4) durchgeführt wurde oder bei einer sonstigen Färbung der Farbton nicht der Farbvorlage entspricht, dann lassen sich in einem Bad, das den Egalisator und den Korrektor in Kombination enthält, mittels zusätzlicher Zugabe substantiver Farbstoffe im heißen Färbebad (bei abgestelltem Dampf) einwandfreie Nachfärbungen farbegal durchführen. Es braucht nicht abgekühlt zu werden, damit durch den Zusatz der zusätzlichen Farbstoffe eine Unegalität vermieden wird. Vielmehr kann der zusätzliche Farbstoff in die heiße Flotte gegeben werden.

### Beispiel 6

### Nachseifen bei Baumwoll-Gewebe und Baumwoll-Maschenfärbungen

Bekanntlich müssen Reaktiv-, Indanthren-, Naphtot- und Schwefelfärbungen nachgeseift werden, um den nichtgebundenen Farbstoff abzulösen und um echte Färbungen zu erzielen. Das Nachseifen wird erfindungsgemäß mit einer Mischung aus Egalisator und Korrektor durchgeführt.

Einsatzmengen:
1 - 2 g Egalisator pro Liter Flotte (0, 1 bis 0,35 g Casein pro Liter Flotte)
1 - 2 g Korrektor pro Liter Flotte
Einsatzbedingungen:
10 Minuten bei Kochtemperatur.

Bei kontinuierlichem Warendurchlauf wird mit einer Warengeschwindigkeit von 30 bis 40 m pro Minute und einer Badtemperatur von 85 - 95° C gearbeitet. Die Nachseifung ist waschecht und reibeecht. Andere Echtheiten wie Lichtechtheit usw. werden nicht negativ beeinflußt. Bei Rauhwaren können Rauhpassagen und ggf. auch Foulardavigagenmengen reduziert werden.

Bei den oben beschriebenen Anwendungsbeispielen wurden neben den aufgeführten Effekten jeweils weiche, softige Ware erhalten, die mit dem üblichen "Weichmachergriff" vergleichbar ist.

Die besondere Egalisier- und Reinigungswirkung ist auf das Milcheiweiß, insbesondere Casein bzw. Caseinat, zurückzuführen. Die übrigen Chemikalien bzw. der Korrektor wirken unterstützend. Dabei sind die übrigen Bestandteile des Waschmittels bzw. des Korrektors durch äquivalente Stoffe ersetzbar.

## Patentansprüche

1. Verwendung von Milchproteinen als Textilhilfsmittel zum Waschen bzw. Reinigen von Textil-Ware vor dem Färben.

2. Verwendung von Milchproteinen als Textilhilfsmittel während des Färbens oder nach dem Färben von Cellulose-Ware mit reaktiven oder substantiven Farbstoffen.

3. Verwendung von Milchproteinen nach Anspruch 2 als Egalisiermittel für die Färbung von Cellulose-Ware mit reaktiven oder substantiven Farbstoffen.

4. Verwendung von Milchprotein nach Anspruch 2 als Nachfärbemittel für die farbegale Nachfärbung von reaktiv oder substantiv gefärbter Cellulose-Ware in Verbindung mit einem Farbstoff.

5. Verwendung von Milchprotein nach Anspruch 2 als Egalisiermittel und Farbaufheller für reaktiv oder substantiv gefärbte Cellulose-Ware, insbesondere in Verbindung mit einem Tensid.

6. Verwendung von Milchprotein in Verbindung mit einem Tensid als Nachseifemittel für reaktiv-, indanthren-, naphthol- und schwefelgefärbte Cellulose-Ware.

7. Verwendung von Milchprotein nach einem der vorhergehenden Ansprüche in Form eines Mittels, das frei von Polyphosphaten ist.

8. Verwendung von Milchprotein nach einem der vorhergehenden Ansprüche in Form von Casein bzw. Caseinaten.

## Claims

1. Use of milk proteines as a textile aid for washing or cleaning textile articles prior to dyeing.

2. Use of milk proteines as a textile aid during or after dyeing cellulose articles with reactive or substantive dyes.

3. Use of milk proteines according to claim 2 as a levelling agent for dyeing cellulose articles with reactive or substantive dyes.

4. Use of milk proteines according to claim 2 as a redyeing agent for the colour-level redyeing of reactively or substantively dyed cellulose articles in conjunction with a dye.

5. Use of milk proteines according to claim 2 as a levelling agent and optical brightener for reactively or substantively dyed cellulose articles, particularly in conjunction with a surfactant.

6. Use of milk proteines in conjunction with a surfactant as a resoaping agent for reactive, indanthrene, naphthol and sulphur-dyed cellulose articles.

7. Use of milk proteines according to one of the preceding claims in the form of an agent which is free from polyphosphates.

8. Use of milk proteines according to one of the preceding claims in the form of casein or caseinates.

## Revendications

1. Utilisation de protéines du lait en tant que produit auxiliaire textile pour le lavage ou le nettoyage d'un tissu textile avant sa teinture.

2. Utilisation de protéines du lait en tant que produit auxiliaire textile pendant ou après la teinture d'un tissu en cellulose avec des colorants réactifs ou substantifs.

3. Utilisation de protéines du lait selon la revendication 2 en tant qu'agent d'égalisation pour la teinture d'un tissu en cellulose à l'aide de colorants réactifs ou substantifs.

4. Utilisation d'une protéine du lait selon la revendication 2 en tant qu'agent de surteinture pour réaliser la surteinture de couleur uniforme d'un tissu en cellulose coloré avec des colorants réactifs ou substantifs, en liaison avec un colorant.

5. Utilisation d'une protéine du lait selon la revendication 2 en tant qu'agent d'égalisation et d'éclaircissement de la teinte pour un tissu en cellulose teinté à l'aide d'un colorant réactif ou substantif, notamment en liaison avec un agent tensio-actif.

6. Utilisation d'une protéine du lait en liaison avec un agent tensio-actif utilisé comme agent de savonnage complémentaire pour un tissu en cellulose teinté à l'aide d'un colorant reactif, d'indanthréne, de naphtène et de soufre.

7. Utilisation d'une protéine du lait selon l'une des revendications précedentes, sous la forme d'un produit exempt de polyphosphates.

8. Utilisation d'une protéine du lait selon l'une des revendications précédentes, sous la forme de caséine ou de caséinates.
